# EUROPÄISCHE PATENTSCHRIFT

(11) **EP 0 170 812 B1**
(45) Veröffentlichungstag und Bekanntmachung des Hinweises auf die Patenterteilung: **20.01.1993**
(21) Anmeldenummer: 85106749.6
(22) Anmeldetag: 31.05.1985
(51) Int. Cl.: H01H 1/02

(54) **Verfahren zur Herstellung von Sinterkontaktwerkstoffen**
Method for the manufacture of sintered contact material
Procédé pour la fabrication de matériau de contact fritté

(30) Priorität: 12.06.1984 DE 3421758
(43) Veröffentlichungstag der Anmeldung: 12.02.1986
(73) Patentinhaber: SIEMENS AKTIENGESELLSCHAFT, 80333 München (DE)
(72) Erfinder: Rothkegel, Bernhard, D-8500 Nürnberg (DE); Haufe, Wolfgang, D-8521 Hessdorf (DE)

(56) Entgegenhaltungen:
- DE-A- 2 754 335
- DE-A- 3 205 857
- FR-A- 2 433 054
- GB-A- 2 055 398
- GB-A- 2 123 033

## Beschreibung

Die Erfindung bezieht sich auf ein Verfahren zur Herstellung eines Niederspannungsschaltgeräte-Kontaktwerkstoffes aus AgSnO₂, Bi₂O₃ und CuO.

Mit den nicht vorveröffentlichten EP-A-0 118 708 und EP-A-0 182 386, die einen Stand der Technik gemäß Art. 54 (3) EPÜ definieren, wird die Herstellung eines solchen Werkstoffes durch aufeinanderfolgendes, ggfs. mehrmaliges Sintern, Warmverdichten und/oder Kaltverdichten von durch Verdüsung und innere Oxidation hergestellten Verbundpulvern als Ausgangsmaterial weitgehend porenfrei zur Fertigung von Kontaktstücken vorgeschlagen.

Für Niederspannungsschaltgeräte der Energietechnik, z.B. in Schützen oder Selbstschaltern, haben sich Kontaktwerkstoffe auf der Basis von Silber-Metalloxiden (AgMeO) als besonders vorteilhaft erwiesen. In der Vergangenheit wurde als Wirkkomponente insbesondere Cadmiumoxid verwendet, wobei speziell diese Kontaktwerkstoffe die gewünschten elektrisch-technologischen Eigenschaften erfüllen und sich im praktischen Langzeiteinsatz von Schaltgeräten bewährt haben. Da aber Cadmium bekanntermaßen zu den toxischen Schwermetallen zählt und beim Abbrand der Kontaktstücke CdO auch an die Umgebung abgegeben wird, sind seit einiger Zeit Bestrebungen im Gange, das CdO möglichst vollständig durch andere Metalloxide zu ersetzen. Die Ersatzwerkstoffe sollen aber einen ebenso kleinen Abbrand im Lichtbogen, sowie geringe Schweißkraft und insbesondere geringe Erwärmung bei Dauerstromführung wie die bewährten AgCdO-Kontaktwerkstoffe aufweisen.

Es wurde bisher versucht, das Cadmium durch Zinn oder Zink zu ersetzen. Die bekannten Vorschläge mit AgSnO₂ und AgZnO-Kontaktwerkstoffen konnten jedoch insgesamt nicht die hochwertigen Eigenschaften von AgCdO-Kontaktstücken erreichen. Insbesondere bei Kontaktstücken aus AgSnO₂ als Alternativwerkstoff zu AgCdO hat sich gezeigt, daß dieser aufgrund seiner höheren thermischen Stabilität nach Lichtbogeneinwirkung durch Bildung von Oxiddeckschichten einen gegenüber AgCdO erhöhten Übergangswiderstand aufweist. Dadurch treten im stromführenden Zustand des Schaltgerätes unzulässig hohe Übertemperaturen an den Schaltgliedern auf, die zu Schäden am Schaltgerät führen können. Andererseits weisen aber AgSnO₂-Kontaktstücke gegenüber AgCdO einen geringeren Abbrand auf, was zu einer erhöhten Kontaktlebensdauer führt. Daher kann vorteilhafterweise die Größe der benötigten Kontaktstücke im Vergleich zu AgCdO verringert werden, wodurch eine nicht unerhebliche Silbereinsparung erzielt wird.

Es ist bekannt, zur Verbesserung von AgSnO₂-Basiswerkstoffen weitere Metalloxide als zusätzliche Wirkkomponenten vorzusehen. Aus der GB-A-20 55 398 ist ein Kontaktwerkstoff bekannt, der speziell aus einer Silber-Legierung mit 3 bis 15 Gew.-% Zinn, 0,01 bis 1 Gew.-% Wismut und 0,1 bis 8,5 Gew.-% Kupfer hergestellt wird. Gegebenenfalls können bei diesem Werkstoff noch 0,01 bis 0,5 Gew.-% von einem oder mehreren Elementen der Eisengruppe vorhanden sein. Zur Herstellung des Kontaktwerkstoffes mit Metalloxiden werden dort die Silber-Metallegierungen als dünne Bleche bei 650 °C für etwa 200 Stunden oxidiert. Von den solchermaßen erzeugten Kontaktwerkstoffen werden elektrische Kontaktstücke hergestellt und hinsichtlich der Schalteigenschaften einerseits und der mechanischen Eigenschaften andererseits geprüft. Das Temperaturverhalten wurde nicht untersucht. Sofern die Ausgangslegierungen die Konstitution AgSnBiCu hatten, waren dabei jeweils vergleichsweise hohe Zinngehalte (> 8,5 %) vorhanden.

Aus der DE-A-27 54 335 ist weiterhin ein elektrischer Kontaktwerkstoff mit einer Metallkomponente als Hauptkomponente und als Rest einem Metalloxid als Nebenkomponente bekannt, bei dem die Metallkomponente im wesentlichen Silber mit oder ohne Zinn und die Metalloxidkomponente im wesentlichen Wismutoxid und Zinnoxid sind, wobei die Menge des Wismuts im Wismutoxid 1,5 bis 6 Gew.-% und die Gesamtmenge des Zinns aus der Metall- und der Metalloxidkomponente 0,1 bis 6 Gew.-% bezogen auf die Summe der Metallkomponente und des Metallanteils in der Metalloxidkomponente betragen. Zusätzlich kann die Metalloxidkomponente Kupfer- oder Zinnoxid als Zusatz enthalten wobei das Metall des Zusatzoxids 0,016 bis 1,2 Gew.-% bezogen auf die Summe der Metallkomponente und der Metalle der Metalloxidkomponente beträgt. Bei den im einzelnen beschriebenen Werkstoffen, die hinsichtlich Härte, Verschweißneigung und Abbrand untersucht wurden, ist der SnO₂-Gehalt meist gering, insbesondere unter 4 Gew.-%. Lediglich bei einem der DE-A-27 54 335 entnehmbaren Werkstoff (Beispiel 18) liegt der Sn-Anteil höher (4Bi-6Sn-1,2Cu-Ag), wobei in diesem Fall der SnO₂-Volumenanteil an den Summenoxiden vergleichsweise gering ist.

Für bestimmte Anwendungen genügen die bekannten Werkstoffe noch nicht voll den Bedürfnissen der Praxis. Aufgabe der Erfindung ist es daher, ein Verfahren anzugeben, mit dem ein für eine Verwendung bei Niederspannungsschaltgeräten besonders geeignetes Gefüge erzeugt wird.

Die Aufgabe ist bei einem Verfahren der eingangs genannten Art dadurch gelöst, daß als Ausgangsmaterial einerseits eine AgSnBiCu-Legierung vorgegebener Zusammensetzung, aus der durch Verdüsung und innere Oxidation ein Verbundpulver der Konstitution AgSnO₂Bi₂O₃CuO erzeugt wird, und andererseits ein separat erzeugtes Metalloxidpulver aus Bi₂O₃ verwendet werden, wobei die Zusammensetzung der AgSnBiCu-Legierung und die Menge des separat erzeugten Bi₂O₃-Pulvers so gewählt werden, daß im Sinterkontaktwerkstoff der Volumenanteil an Summenmetalloxid zwischen 10 und 20 % mit einem SnO₂-Volumenanteil ≧ 50 % und < 70 % der Gesamtoxidmenge beträgt und der SnO₂-Anteil im Bereich von 4 bis 8 % liegt sowie daß einerseits das Verhältnis der Massenanteile in % von SnO₂ zu CuO zwischen 8 : 1 und 12 : 1 und andererseits das Verhältnis der Massenanteile in % von SnO₂ zu Bi₂O₃ zwischen 1 : 1 und 3 : 1 liegt. Vorzugsweise wird einem AgSnO₂Bi₂O₃CuO-Pulver vorgegebener Zusammensetzung eine vorgegebene Menge von Bi₂O₃-Pulver hinzugefügt.

Vorliegender Erfindung lag die Erkenntnis zugrunde, daß mit dem erfindungsgemäßen Verfahren der SnO₂-Anteil an der Gesamtoxidmenge erniedrigt werden kann. Dabei entsteht ein ganz spezifisches Gefüge mit unterschiedlichen Oxidteilchengrößen, wobei eine Umkörnung unter Bildung von Mischoxiden erfolgt. Durch unterschiedliche Bi₂O₃-Verteilungen können die elektrischen Eigenschaften weiter vorteilhaft beeinflußt werden.

Weitere Einzelheiten und Vorteile der Erfindung ergeben sich aus der Beschreibung eines Ausführungsbeispiels. Zur Herstellung der Sinterkontaktwerkstoffe werden jeweils die Massenanteile der einzelnen Komponenten in % angegeben, woraus sich die Volumenanteile der Oxide aufgrund der unterschiedlichen Dichten ergeben.

### Beispiel

Aus 93,60 % Feinsilberkörnern, 5,20 % Zinnkörnern, 0,60 % metallischem Wismut als Bruchstücke und 0,60 % Kupfer in Stangenform wird eine Legierung aus AgSnBiCu in der angegebenen Zusammensetzung bei 1353 K erschmolzen. Durch Zerstäuben der Schmelze in Wasser in einer Druckverdüsungsanlage wird daraus ein gleich zusammengesetztes Legierungspulver erhalten. Nach dem Trocknen wird der Pulveranteil auf < 200 µm abgesiebt. Dieser Anteil wird in sauerstoffhaltiger Atmosphäre zwischen 773 K und 872 K inneroxidiert, wonach ein Verbundpulver aus AgSnO₂Bi₂O₃CuO der Zusammensetzung an Massenanteilen von 92,10 % Ag, 6,5 % SnO₂, 0,66 % Bi₂O₃ und 0,74 % CuO erhalten wird. Ein solches Verbundpulver ist quantitativ inneroxidiert und wird als sogenanntes IOLP bezeichnet.

Dem angegebenen AgSnO₂Bi₂O₃CuO-Verbundpulver wurde ein Metalloxidzusatz in Massenanteilen von 2,7 % Bi₂O₃, bezogen auf das Verbundpulver, durch Naßmischen unter Propanol in einer Rührwerkskugelmühle unter Verwendung von Stahlkugeln zugesetzt. Nach dem Trocknen wurden die Stahlkugeln von der Pulvermischung aus Verbundpulver und Wismutoxidpulver durch Absieben getrennt. Die Zusammensetzung des Ausgangsmaterials für den Kontaktwerkstoff (Verbundpulver und Wismutoxid) beträgt dann in Massenanteilen 89,68 % Ag, 6,33 % SnO₂, 3,27 % Bi₂O₃ und 0,72 % CuO.

Aus dem so erzeugten Ausgangsmaterial werden zur Verwendung als Kontaktstücke für Niederspannungsschaltgeräte der Energietechnik zweckmäßigerweise Zwei-Schichten-Formteile mit einer lötfähigen Silberschicht gefertigt, wobei die Verfestigung der Kontaktstücke durch Sintern an Luft, Warmverdichten, Sintern und Kaltverdichten zu einem praktisch porenfreien Werkstoff erfolgt. Dazu werden vom Stand der Technik übliche Verfahrenstechnologien benutzt.

Beim Sintern des Werkstoffes erfolgt eine Umkörnung der äußeren Bereiche der ehemaligen Verbundpulverteilchen unter Mischoxidbildung. In diesen Bereichen ergibt sich also eine lokal höhere Bi₂O₃-Konzentration als im Innern der Teilchen.

Das Gefüge eines solchermaßen hergestellten Werkstoffes zeigt Oxidausscheidungen in zwei Verteilungen: Einerseits ergeben sich grobe Oxidausscheidungen im Mittel mit einem Durchmesser (d̅) von etwa 2 µm, und andererseits feine Oxidausscheidungen mit einem Durchmesser (d) von < 1 µm, wobei letztere im Inneren der Teilchen des ehemaligen Verbundpulvers angeordnet sind.

Die einzige Figur zeigt ein metallographisches Schliffbild (400:1) mit dem Gefüge eines solchermaßen hergestellten Werkstoffes, woraus die typische Verteilung der Mischoxidausscheidungen ersichtlich ist. In der Figur bedeuten 1 jeweils die Bereiche, die aus dem Legierungspulver nach innerer Oxidation entstanden sind. Die in diesen Bereichen vorhandenen feinen Oxidausscheidungen 2 haben einen Durchmesser von < 1 µm, und sind im wesentlichen statistisch verteilt. Zwischen den Bereichen 1 liegen Bereiche 3 mit groben Oxidausscheidungen 4, die im Mittel einen Durchmesser von etwa 2 µm aufweisen.

Von dem erfindungsgemäß hergestellten Kontaktwerkstoff wird in einem Prüfschalter die Schweißkraft ermittelt. Die erhaltenen Meßwerte entsprechen im wesentlichen denen eines aus inneroxidierten Legierungspulver hergestellten AgCdO12Bi₂O₃1,0-Kontaktwerkstoffes. Darüber hinaus wurden in Motorschützen Lebensdauer- und Erwärmungsprüfungen durchgeführt. Wesentliche Kenngrößen sind dabei die AC4-Lebensdauerschaltzahl der Kontaktstücke und die Übertemperatur der Strombahnen. Im Vergleich zum AgCdO12Bi₂O₃1,0-Werkstoff liegen die Lebensdauerschaltzahlen um etwa den Faktor 2,4 höher, wobei sich bei den Übertemperaturen lediglich bis etwa 10 °C höhere Werte ergaben.

In der Tabelle sind die Vergleichswerte zusammengestellt.

Bei der Erfindung wird unter anderem der relative Zinngehalt dadurch erniedrigt, daß insbesondere der Wismutgehalt gezielt vermehrt wurde. Dies kann insbesondere durch den separaten Zusatz von Bi₂O₃-Pulver zum IOLP erfolgen. Dabei bleibt der für das Eigenschaftsspektrum maßgebende Volumenanteil an Summenmetalloxid nach quantitativer innerer Oxidation im vorgegebenen Bereich. Es wurden unerwartet gute Ergebnisse im elektrischen Schaltverhalten gefunden.

## Patentansprüche

1. Verfahren zum Herstellen eines Niederspannungsschaltgeräte-Kontaktwerkstoffes der weitgehend porenfrei ist, aus AgSnO₂, Bi₂O₃ und CuO durch aufeinanderfolgendes, gegebenenfalls mehrmaliges Sintern, Warmverdichten und/oder Kaltverdichten von Pulvern als Ausgangsmaterial, zur Fertigung von Kontaktstücken, bei dem als Ausgangsmaterial
- einerseits eine AgSnBiCu-Legierung vorgegebener Zusammensetzung, aus der durch Verdüsung und innere Oxidation ein Verbundpulver (IOLP) der Konstitution AgSnO₂Bi₂O₃CuO erzeugt wird, und
- andererseits ein separat erzeugtes Metalloxidpulver aus Bi₂O₃ verwendet werden, wobei
- die Zusammensetzung der AgSnBiCu-Legierung und die Menge des separat erzeugten Bi₂O₃-Pulvers so gewählt werden, daß im Sinterkontaktwerkstoff
- der Volumenanteil an Summenmetalloxid zwischen 10 und 25 % mit einem SnO₂-Volumenanteil ≧ 50 % und < 70 % der Gesamtoxidmenge beträgt und
- der SnO₂-Massenanteil im Bereich von 4 bis 8 % liegt, sowie daß
- einerseits das Verhältnis der Massenanteile in Prozent von SnO₂ zu CuO zwischen 8 : 1 und 12 : 1 und
- andererseits das Verhältnis der Massenanteile in Prozent von SnO₂ zu Bi₂O₃ zwischen 1 : 1 und 3 : 1 liegt.

2. Verfahren nach Anspruch 1, **dadurch gekennzeichnet,** daß die Konzentration der AgSnBiCu-Legierung und die Menge des separat erzeugten Bi₂O₃-Pulvers so gewählt werden, daß der Volumenanteil an SnO₂ etwa 65 % der Gesamtoxidmenge beträgt.

3. Verfahren nach Anspruch 2, **dadurch gekennzeichnet,** daß die Konzentration der AgSnBiCu-Legierung und die Menge des separat erzeugten Bi₂O₃-Pulvers so gewählt werden, daß das Verhältnis in % von SnO₂ zu CuO etwa 9 : 1 beträgt.

4. Verfahren nach Anspruch 2, **dadurch gekennzeichnet,** daß die Konzentration der AgSnBiCu-Legierung und die Menge des separat erzeugten Bi₂O₃-Pulvers so gewählt werden, daß das Verhältnis der Massenanteile in % von SnO₂ zu Bi₂O₃ etwa 9 : 5 beträgt.

5. Verfahren nach Anspruch 1, **dadurch gekennzeichnet,** daß einem AgSnO₂Bi₂O₃CuO-Pulver vorgegebener Zusammensetzung eine vorgegebene Menge von Bi₂O₃-Pulver hinzugefügt wird.

6. Verfahren nach einem der vorhergehenden Ansprüche, **dadurch gekennzeichnet,** daß zur Herstellung der AgSnBiCu-Legierung 93,60 % Feinsilber, 5,2 % Zinn, 0,60 % metallisches Wismut und 0,60 % Kupfer erschmolzen und druckverdüst wird, wobei dem Legierungspulver nach vollständiger innerer Oxidation zu AgSnO₂Bi₂O₃CuO-Verbundpulver der Metalloxidzusatz von 2,63 % Bi₂O₃ durch Naßmischen in einer Rührwerksmühle zugesetzt wird.

7. Verfahren nach Anspruch 6, **dadurch gekennzeichnet,** daß beim Naßmischen organische Lösungsmittel, beispielsweise Propanol, verwendet werden.

## Claims

1. Process for the production of a low voltage switchgear contact material, which is substantially pore-free, from AgSnO₂, Bi₂O₃ and CuO by successive, possibly several, sinterings, hot compacting and/or cold compacting of powders as starting material, for the production of contact pieces, in which as starting material
- on the one hand an AgSnBicu-alloy of predetermined composition, from which a composite powder of the constitution AgSnO₂Bi₂O₃CuO is produced by atomising and internal oxidation, and
- on the other hand a separately produced metal oxide powder of Bi₂O₃ is used,
- the composition of the AgSnBiCu alloy and the amount of the separately produced Bi₂O₃ powder being selected such that in the sinter contact material
- the proportion by volume of total metal oxide is between 10 and 25% with an SnO₂ proportion by volume of > 50% and < 70% of the total amount of oxide and
- the SnO₂ proportion by mass is in the range from 4 to 8%,
and that
- on the one hand the ratio of proportions by mass in percent of SnO₂ to CuO is between 8 : 1 and 12 : 1 and
- on the other hand the ratio of proportions by mass in percent of SnO₂ to Bi₂O₃ is between 1 : 1 and 3 : 1.

2. Process according to claim 1, characterised in that the concentration of the AgSnBicu alloy and the amount of the separately produced Bi₂O₃ powder are selected so that the proportion by volume of SnO₂ is approximately 65% of the total oxide amount.

3. Process according to claim 2, characterised in that the concentration of AgSnBicu alloy and the amount of separately produced Bi₂O₃ powder are selected so that the ratio in % of SnO₂ to CuO is approximately 9 : 1.

4. Process according to claim 2, characterised in that the concentration of AgsnBicu alloy and the amount of separately produced Bi₂O₃ powder are selected so that the ratio of proportions by mass in % of SnO₂ to Bi₂O₃ is approximately 9 : 5.

5. Process according to claim 1, characterised in that a predetermined amount of Bi₂O₃ power is added to an AgSnO₂Bi₂O₃CuO powder of predetermined composition.

6. Process according to one of the preceding claims, characterised in that for the production of AgsnBicu alloy 93.60% fine silver, 5.2% tin, 0.60% metallic bismuth and 0.60% copper is melted and pressure-atomised, the metal oxide additive of 2.63% Bi₂O₃ being added to the alloy powder after complete internal oxidation by wet mixing in a stirring mill to form AgSnO₂Bi₂O₃CuO composite powder.

7. Process according to claim 6, characterised in that organic solvents, for instance propanol, are used during wet mixing.

## Revendications

1. Procédé de fabrication d'un matériau de contact pour appareil interrupteur basse tension, qui est essentiellement exempt de pores et qui est constitué d'AgSnO₂, de Bi₂O₃ et de CuO par frittage, densification à chaud et/ou densification à froid successifs, le cas échéant répétés, de poudre servant de matière de départ pour la fabrication de pièces de contact, qui consiste à utiliser comme matière de départ
- d'une part, un alliage AgSnBiCu de composition donnée, produit par l'atomisation et l'oxydation interne d'une poudre composite de constitution AgSnO₂Bi₂O₃CuO, et
- d'autre part, une poudre d'oxyde métallique produite indépendamment, à base de Bi₂O₃,
- la composition de l'alliage d'AgSnBiCu et la quantité de poudre de Bi₂O₃ produite indépendamment étant telles que dans le matériau de contact fritté
- la proportion en volume de la somme des oxydes métalliques est comprise entre 10 et 25 % avec une proportion en volume de SnO₂ supérieure ou égale à 50 % et inférieure à 70 % de la quantité totale des oxydes et
- la proportion pondérale de SnO₂ est comprise entre 4 et 8 %,
alors que
- d'une part, le rapport des proportions pondérales en pourcentage de SnO₂ à CuO est compris entre 8:1 et 12:1 et
- d'autre part, le rapport des proportions pondérales en pourcentage de SnO₂ à Bi₂O₃ est compris entre 1:1 et 3:1.

2. Procédé suivant la revendication 1, caractérisé en ce que la concentration de l'alliage d'AgSnBiCu et la quantité de poudre de Bi₂O₃ produite indépendamment sont telles que la proportion en volume de SnO₂ représente 65 % environ de la quantité totale des oxydes.

3. Procédé suivant la revendication 2, caractérisé en ce que la concentration de l'alliage d'AgSnBiCu et la quantité de poudre de Bi₂O₃ produite indépendamment sont telles que le rapport en pourcentage de SnO₂ à CuO est de 9:1 environ.

4. Procédé suivant la revendication 2, caractérisé en ce que la concentration de l'alliage d'AgSnBiCu et la quantité de la poudre de Bi₂O₃ produite indépendamment sont telles que le rapport des proportions pondérales en pourcentage de SnO₂ à Bi₂O₃ est de 9:5 environ.

5. Procédé suivant la revendication 1, caractérisé en ce qu'il consiste à ajouter à une composition donnée à l'avance de poudre d'AgSnO₂Bi₂O₃CuO une quantité donnée à l'avance de poudre de Bi₂O₃.

6. Procédé suivant l'une des revendications précédentes, caractérisé en ce que, pour préparer l'alliage d'AgSnBiCu, on fond et l'on atomise sous pression 96,60 % d'argent fin, 5,2 % d'étain, 0,60 % de bismuth métallique et 0,60 % de cuivre, l'addition d'oxyde métallique de 2,63 % de Bi₂O₃ à la poudre de l'alliage, après oxydation intérieure complète en la poudre composite AgSnO₂Bi₂O₃CuO, étant effectuée après mélange par voie humide dans un broyeur à brassage.

7. Procédé suivant la revendication 6, caractérisé en ce qu'il consiste à utiliser, pour le mélange par voie humide, des solvants organiques, par exemple du propanol.
